# EUROPÄISCHE PATENTANMELDUNG

(11) **EP 4 755 615 A1**
(43) Veröffentlichungstag der Anmeldung: **10.06.2026**
(21) Anmeldenummer: 25220456.5
(22) Anmeldetag: 03.12.2025
(51) Int. Cl.: B29C 70/44, B29C 70/46, B29C 70/48, F04B 43/113, F04B 43/12

(54) **VORRICHTUNG UND VERFAHREN ZUR HERSTELLUNG EINES FASERVERBUNDBAUTEILS**

(30) Priorität: 03.12.2024 DE 102024135889
(71) Anmelder: Deutsches Zentrum für Luft- und Raumfahrt e.V., 53227 Bonn-Oberkassel (DE)
(72) Erfinder: Grohmann, Yannis, 20249 Hamburg (DE); Behrens, Florian, 21698 Harsefeld (DE)
(74) Vertreter: Gramm, Lins & Partner Patent- und Rechtsanwälte PartGmbB

(57) **Zusammenfassung**

Die Erfindung betrifft ein Verfahren zur Herstellung eines Faserverbundbauteils aus einem Faserverbundwerkstoff aufweisend ein Fasermaterial und ein das Fasermaterial einbettendes Matrixmaterial mittels eines Injektionsverfahrens, wobei das Verfahren die folgenden Schritte umfasst:
- Bereitstellen eines Formwerkzeuges mit einer formgebenden Werkzeugoberfläche,
- Einbringen des trockenen Fasermaterials in das Formwerkzeug, und
- Injizieren des Matrixmaterials in das in das Formwerkzeug eingebrachte trockene Fasermaterial in einem Injektionsverfahren,
**dadurch gekennzeichnet, dass**
- während des Injizierens des Matrixmaterials in das Fasermaterial ein oder mehrere Druckwellen in dem Matrixmaterial erzeugt werden.

## Beschreibung

Die Erfindung betrifft ein Verfahren zur Herstellung eines Faserverbundbauteils aus einem Faserverbundwerkstoff aufweisend ein Fasermaterial und ein das Fasermaterial einbettendes Matrixmaterial mittels eines Injektionsverfahrens. Die Erfindung betrifft ebenso eine Vorrichtung hierzu.

Aufgrund der gewichtsspezifischen Festigkeit und Steifigkeit von Faserverbundbauteilen, die aus Faserverbundwerkstoffen hergestellt werden, sind derartige Bauteile aus der Luft- und Raumfahrt sowie aus der Automobilebereich heutzutage kaum mehr wegzudenken. Bei der Herstellung eines Faserverbundbauteils wird dabei ein in ein Fasermaterial injiziertes Matrixmaterial meist unter Temperatur- und Druckbeaufschlagung ausgehärtet bzw. konsolidiert und bildet so nach dem Aushärten eine integrale Einheit mit dem Fasermaterial. Die Verstärkungsfasern des Fasermaterials werden hierdurch in die vorgegebene Richtung gezwungen und können die auftretenden Lasten in die vorgegebene Richtung abtragen.

Faserverbundwerkstoffe, aus denen derartige Faserverbundbauteile hergestellt werden, weisen in der Regel zwei Hauptbestandteile auf, nämlich zum einen ein Fasermaterial und zum anderen ein Matrixmaterial. Hierneben können noch weitere sekundäre Bestandteile verwendet werden, wie beispielsweise Bindermaterialien oder zusätzliche Funktionselemente, die in das Bauteil integriert werden sollen.

Neben trockenen Fasermaterialien, die in einem anschließenden Injektionsprozess mit dem Matrixmaterial injiziert werden müssen, werden auch bereits vorimprägnierte Fasermaterialien (sogenannte Prepregs) verwendet, bei denen das Fasermaterial mit dem Matrixmaterial bereits vorimprägniert ist. Ein anschließender Injektionsprozess ist dann in der Regel nicht mehr notwendig. Vor dem Aushärten des Matrixmaterials wird in der Regel das Fasermaterial in ein Formwerkzeug eingebracht, dass mit seiner formgebenden Werkzeugoberfläche die spätere Bauteileilform nachbildet.

Bei der Verwendung von trockenem Fasermaterial wird zur Injektion des Matrixmaterials in das Fasermaterial oftmals ein (Vakuum)Injektionsverfahren genutzt, bei dem das Fasermaterial meist auf einem Formwerkzeug abgelegt und mittels eines Vakuumaufbaus vakuumdicht verschlossen wird. Anschließend wird das vakuumdicht abgeschlossene Fasermaterial evakuiert, so dass aufgrund des Druckgradienten zwischen Fasermaterial und äußerer Umgebung das Matrixmaterial in das Fasermaterial injiziert. Anschließend kann das Matrixmaterial beispielsweise in einem Autoklaven ausgehärtet und so das Bauteil hergestellt werden.

Hierneben ist es aber auch bekannt, geschlossene Formwerkzeuge zu verwenden, die aus zwei oder mehr Werkzeughälften bestehen und im geschlossenen Zustand eine Bauteilkavität bilden, in die das Fasermaterial eingebracht wird. Nach dem Schließen des Formwerkzeuges kann dann ebenfalls die gebildete Bauteilkavität evakuiert werden, um ein Injizieren des Matrixmaterials zu erreichen. Durch das feste Verschließen des Werkzeugs kann ein hoher Druck aufgebracht werden, der sowohl für die Injektion als auch für die Aushärtung des Matrixmaterials entscheidend ist. Diese Eigenschaft ermöglicht eine schnelle Produktion und die Einhaltung hoher Qualitätsstandards.

Das RTM-Verfahren (Vakuuminjektionsverfahren) hat sich als eine bedeutende Methode zur Herstellung hochwertiger FVK-Komponenten etabliert, insbesondere im Bereich der CFK-Anwendungen im Flugzeugbau. Durch dieses Verfahren können komplexe Strukturen mit integrierten Elementen wie Stringern, Flanschen und Spanten in integraler Bauweise hergestellt werden. Diese Methode eignet sich daher die Serienproduktion von Bauteilen, was sie besonders attraktiv macht.

Der Prozess des RTM-Verfahrens umfasst dabei das Injizieren bzw. Injizieren von flüssigem Matrixmaterial, welches in der Regel auf eine erforderliche Injektionstemperatur erwärmt wurde. In der Praxis stehen hierfür im Wesentlichen zwei Methoden zur Verfügung. Die erste Methode beinhaltet das Einbringen des Matrixmaterials in einen Drucktopf, von dem aus es mit Hilfe von Druckluft über Leitungen in das Werkzeug gespritzt wird. Diese Methode zeichnet sich durch ihre Robustheit aus und erfordert nur wenige Komponenten, was den Reinigungsaufwand minimiert. Bei der zweiten Methode kommt eine Fluidpumpe zum Einsatz, um präzisere Druckregelung und einen hohen Druck zu ermöglichen. Allerdings erfordert diese Methode eine aufwendigere Reinigung, insbesondere bei Verwendung von 1-Komponenten-Matrixsystemen.

Dabei ist es immer Ziel des Injektionsprozesses, trockene Stellen oder Poren innerhalb des Fasermaterials so weit wie möglich zu reduzieren, minimieren oder gänzlich zu eliminieren, da solche ungetränkten Bereiche, in denen das Fasermaterial nicht vollständig mit dem Matrixmaterial imprägniert ist, die Bauteilqualität negativ beeinträchtigen können.

Zwar wird in der Regel vor dem Injizieren des Matrixmaterials in das Fasermaterial meist in einem beheizten Matrixreservoir entgast, um Luftbläschen und gegebenenfalls auch gelöste Gase aus dem Matrixmaterial zu entfernen. Allerdings kann während des Injektionsprozesses die Bildung von Luftbläschen grundsätzlich nicht gänzlich verhindert werden, sodass diese früher oder später in das Bauteil gelangen. Diese Luftbläschen bleiben dabei in den Fasern des Aufbaus hängen und bilden so Poren bzw. trockene Bereiche, in denen das Fasermaterial nicht mit dem Matrixmaterial imprägniert ist.

Es ist daher Aufgabe der vorliegenden Erfindung ein verbessertes Injektionsverfahren zur Herstellung von Faserverbund-Bauteilen anzugeben, mit denen die Bildung von Poren bzw. trockenen Bereichen reduziert werden kann.

Die Aufgabe wird mit dem Verfahren gemäß Anspruch 1 erfindungsgemäß gelöst. Vorteilhafte Ausgestaltungen der Erfindung finden sich dann in den entsprechenden Unteransprüchen.

Gemäß Anspruch 1 wird ein Verfahren zur Herstellung eines Faserverbundbauteils aus einem Faserverbundwerkstoff aufweisend ein Fasermaterial und ein das Fasermaterial einbettendes Matrixmaterial mittels eines Injektionsverfahrens vorgeschlagen, welches gattungsgemäß die folgenden Schritte umfasst:
- Bereitstellen eines Formwerkzeuges mit einer formgebenden Werkzeugoberfläche,
- Einbringen des trockenen Fasermaterials in das Formwerkzeug, und
- Injizieren des Matrixmaterials in das in das Formwerkzeug eingebrachte trockene Fasermaterial in einem Injektionsverfahren.

Erfindungsgemäß ist nun vorgesehen, dass während des Injizierens des Matrixmaterials in das Fasermaterial ein oder mehrere Druckwellen in dem Matrixmaterial erzeugt werden.

Es hat sich gezeigt, dass durch solche Druckwellen innerhalb des Matrixmaterials, die während des Injizierens des Matrixmaterials in das Fasermaterial erzeugt werden, die an den Fasern hängenden Luftbläschen gelöst und abtransportiert werden können, sodass die Anzahl der Poren und trockenen Bereiche innerhalb des Bauteils reduziert oder sogar gänzlich vermieden werden können.

Eine solche Druckwellen wird dabei insbesondere erzeugt, indem in einem Leitungssystem zum Transport des Matrixmaterials und/oder in der Bauteilkavität des Formwerkzeuges selber zunächst der Druck des Matrixmaterials erhöht wird, um ihn dann schlagartig bzw. schnell zu entspannen, wodurch eine Druckwelle in dem Matrixmaterial entsteht, die sich im Leitungssystem zum Transport Matrixmaterials und in dem bereits imprägnierten Bereichen der Bauteilkavität ausbreitet. Durch diese Druckwelle werden die Luftbläschen, die an den Fasern des Fasermaterials hängen, gelöst und durch den weiteren Transport des Matrixmaterials aus dem Bauteil gefördert.

Dabei werden die Druckwellen vorzugsweise periodisch wiederkehrend erzeugt, sodass sich in einem Zeitraum eine Mehrzahl von derartigen Druckwellen in dem Matrixmaterial ausbreiten.

Das Erzeugen der Druckwellen kann dabei bereits zu dem Zeitpunkt beginnen, wo das Matrixmaterial in das Bauteil bzw. die Bauteilkavität fließt. Denkbar ist aber auch, dass die Druckwellen auch noch dann erzeugt werden, wenn das Fasermaterial beinah vollständig mit dem Matrixmaterial imprägniert ist und nun eine Art Spülung in den Injektionsprozess erfolgt, um auch die restlichen, noch verbleibenden Bereiche des Fasermaterials zu Imprägnieren.

Die Druckwellen werden vorzugsweise pulsartig erzeugt, d. h. dass der Druck des Matrixmaterials ansteigt und sehr schnell entspannt wird, um eine Druckwelle mit steiler Flanke zu erzeugen.

Eine solche Vorrichtung, mit der das Fasermaterial mit dem Matrixmaterial injiziert werden soll, umfasst dabei insbesondere ein Matrixreservoir, indem das zu injizieren Matrixmaterial bevorratet ist, und ein Leitungssystem, dass zumindest eine Zuleitung von dem Matrixreservoir zu einem Einlass an den Formwerkzeug hat, um das Matrixmaterial von dem Matrixreservoir in das Fasermaterial, welches in das Formwerkzeug eingebracht wurde, zu injizieren. Zusätzlich kann vorgesehen sein, dass das Leitungssystem zumindest eine Rückleitung hat, die an einem Auslass des Formwerkzeuges angeordnet ist und mit einer Harzfalle sowie einer Vakuumpumpe in Wirkverbindung steht. Dabei es denkbar, dass die Rückleitung auch in die Zuleitung oder das Matrixreservoir mündet, sodass eine Art Kreislauf entsteht. In diesem Leitungssystem kann bevorzugterweise eine Fluidpumpe integriert sein, um das Matrixmaterial in dem Leitungssystem zu transportieren.

Gemäß einer Ausführungsform ist vorgesehen, dass die Druckwellen erzeugt werden, indem mindestens eine Schlauchklemme, die in einer flexiblen Schlauchleitung zum Transport des Matrixmaterials angeordnete ist, den Durchfluss verringert oder unterbricht, während eine mit der flexiblen Schlauchleitung in Wirkverbindung stehende Fluidpumpe in Förderrichtung vor der mindestens einen Schlauchklemme einen Fluiddruck aufbaut, der anschließend durch Öffnen der mindestens einen Schlauchklemme gelöst wird.

Bei dieser Ausführungsform hat das zuvor beschriebene Leitungssystem zumindest abschnittsweise eine flexible Schlauchleitung, die nicht nur biegeflexible ist, sondern auch zusammengedrückt werden kann. Durch die Schlauchklemme kann nun der Durchfluss in dieser flexiblen Schlauchleitung verringert oder gänzlich unterbrochen werden, sodass sich das Matrixmaterial in Förderrichtung der Schlauchpumpe vor der Schlauchklemme staut und somit den Druck erhöht. Wird nun die Schlauchklemme plötzlich geöffnet d. h. schnell bzw. schlagartig bzw. ruckartig, so entspannt sich der Fluiddruck vor der Schlauchklemme ruckartig, was zu einer Druckwelle innerhalb des Matrixmaterials führt. Diese Druckwelle breitet sich nun in dem Leitungssystem sowie gegebenenfalls auch und vor allem in dem getränkten Fasermaterial aus. Während die Schlauchklemme den Durchfluss verringert oder gänzlich unterbricht, für der dabei die Fluidpumpe kontinuierlich weiter, umso den Staudruck an der Schlauchklemme entsprechend zu bewirken.

Die Schlauchklemme kann dabei elektrisch betätigbar sein, wobei vorzugsweise die Schlauchklemme mit einer Prozesssteuerung frisch verbunden ist und die Prozesssteuerung eingerichtet ist, während des Injizierens zyklisch bzw. periodisch die Schlauchklemme so anzusteuern, dass in den Durchfluss verringert oder gänzlich unterbricht und dann ruckartig geöffnet, um die Druckwellen zyklisch Beziehung des periodisch zu erzeugen. Damit kann dieser Teil des Injektionsverfahrens in die allgemeine Prozesssteuerung mit integriert werden.

Gemäß einer Ausführungsform ist vorgesehen, dass der Durchfluss mittels der mindestens einen Schlauchklemme in einer Zuleitung, die an einem Einlass an dem Formwerkzeug angeordnet ist, verringert oder unterbrochen wird.

Eine solche Zuleitung ist dabei in dem Leitungssystem vorgesehen als Leitung für den Transport des Matrixmaterials von dem Matrixreservoir zu einem Einlass an dem Formwerkzeug. Die Schlauchklemme ist dabei in einem Abschnitt angeordnet, innerhalb dessen die Zuleitung als flexible Schlauchleitung ausgebildet ist. Grundsätzlich kann eine solche Zuleitung als durchgehende, insbesondere einstückig ausgebildete flexible Schlauchleitung ausgebildet sein. Die Schlauchklemme ist dabei zwischen dem Matrixreservoir und dem Einlass an dem Formwerkzeug angeordnet. Zwischen dem Matrixreservoir und der Schlauchklemme ist dabei die Fluidpumpe vorgesehen.

Gemäß einer Ausführungsform ist vorgesehen, dass der Durchfluss mittels der mindestens einen Schlauchklemme in einer Rückleitung, die an einem Auslass an dem Formwerkzeug angeordnet ist, verringert oder unterbrochen wird.

Eine solche Rückleitung ist dabei in dem Leitungssystem vorgesehen als Leitung für den Transport des Matrixmaterials, welches als Überschuss an einem Auslass an dem Formwerkzeug heraustritt und in der Regel in einer Harzfalle gesammelt wird. Diese Harzfalle ist dabei mit einer Vakuumpumpe verbunden, sodass die Vakuumpumpe beim Evakuieren des Bauteils über diese Rückleitung nicht mit Matrixmaterial beschmutzt wird. In dieser Rückleitung ist dabei mindestens ein Abschnitt als flexible Schlauchleitung ausgebildet, vorzugsweise die gesamte Rückleitung, sodass hier eine Schlauchklemme vorgesehen sein kann, die den Durchfluss verringert oder unterbricht. Wird in dieser Rückleitung der Durchfluss verringert oder unterbrochen, während die Fluidpumpe weiterhin Matrixmaterial fördert bzw. pumpt, so baut sich in Förderrichtung vor der Schlauchklemme in der Rückleitung ein Überdruck auf, der sich insbesondere auch im Formwerkzeug und somit in der Bauteilkavität bildet. Wird diese Schlauchklemme nun ruckartig gelöst, so baut sich der Druck auch ruckartig ab, was zu einer entsprechenden Druckwelle (negativ) direkt in der Bauteilkavität bildet.

Hierbei kann vorgesehen sein, dass sowohl in der Zuleitung als auch in der Rückleitung eine solche Schlauchklemme vorgesehen ist, wobei diese periodisch und abwechselnd entsprechend ihren Durchfluss verringern oder unterbrechen, sodass sich unterschiedliche Druckwellen innerhalb der Bauteilkavität und des Leitungssystems ausbilden.

Gemäß einer Ausführungsform ist vorgesehen, dass die Druckwellen mittels mindestens einer Peristaltikpumpe erzeugt werden, die in einer flexiblen Schlauchleitung zum Transport des Matrixmaterials angeordnete ist.

Eine solche Peristaltikpumpe besteht dabei zumindest aus einem Rotor, einem Stator und Förderelementen (meist in Form von Rollen), die an dem Rotor angeordnet sind und eine flexible Schlauchleitung gegenüber dem Stator abklemmen. Diese Abklemmstelle wird aufgrund der Drehung des Rotors in Förderrichtung bewegt und transportiert so das Matrixmaterial. Eine solche Peristaltikpumpe ist dabei geeignet, je nach Geschwindigkeit und Fördervolumen eine solche Druckwelle zu erzeugen, da vor der Abklemmstelle ein Überdruck generiert wird, während hinter dieser Abklemmstelle ein Unterdruck erzeugt wird. Verlässt das Förderelementen Wirkungsbereich des Stators, so werden ruckartig diese Druckverhältnisse entspannt.

Eine solche Peristaltikpumpe kann dabei sowohl in einem flexiblen Schlauchabschnitt in Zuleitung und/oder im Rücklauf angeordnet sein.

Gemäß einer Ausführungsform ist vorgesehen, dass die Druckwellen mittels mindestens einer Membranpumpe erzeugt werden, die in einer Zuleitung und/oder in einer Rückleitung zum Transport des Matrixmaterials angeordnet ist.

Bei einer gattungsgemäßen Membranpumpe ist eine flexible Membran in Kontakt mit dem Fluid, hier also mit dem Matrixmaterial und kann von einer Saugstellung in eine Pumpenstellung gebracht werden, wodurch ein Pumpendruck ausgeübt wird, der das Matrixmaterial in Förderrichtung transportiert. Durch diesen Stellungswechsel der Membran kann dabei eine Druckwelle in dem Matrixmaterial erzeugt werden.

Gemäß einer Ausführungsform ist vorgesehen, dass die Druckwellen erzeugt werden, indem eine erste Fluidpumpe, die in einer Zuleitung an dem Formwerkzeug angeordnet ist, und eine zweite Fluidpumpe, die in einer Rückleitung an dem Formwerkzeug angeordnet ist, gleichzeitig in Förderrichtung zu dem Formwerkzeug einen Fluiddruck erzeugen, sodass in dem Fasermaterial, welches in das Formwerkzeug eingebracht ist, der Matrixmaterialdruck erhöht wird, wobei anschließend nach der Erhöhung des Matrixmaterialdruckes die Förderrichtung der zweiten Fluidpumpe umgekehrt wird.

Bei dieser Ausführungsform werden die beiden Fluidpumpe, die so angeordnet sind, dass zwischen ihnen das Formwerkzeug mit der Bauteilkavität liegt, so angesteuert, dass das Matrixmaterial jeweils in Richtung des Formwerkzeuges gefördert wird. Hierdurch erhöht sich der Innendruck in der Bauteilkavität, wobei anschließend die Förderrichtung der zweiten Fluidpumpe in der Rückleitung schlagartig umgekehrt wird, wodurch sich der Innendruck entspannt und die Druckwelle erzeugt wird.

Gemäß einer Ausführungsform ist vorgesehen, dass ein geschlossenes Formwerkzeug mit mindestens zwei Formwerkzeughälften bereitgestellt wird, welches im geschlossenen Zustand eine Bauteilkavität für das Fasermaterial bildet, wobei während des Injizierens des Matrixmaterials in das Fasermaterial in der Bauteilkavität die Formwerkzeughälften zyklisch aufeinander zu und voneinander wegbewegt werden, sodass Druckwellen in dem in das Fasermaterial injizierte Matrixmaterial erzeugt werden.

Durch zyklisches, insbesondere impulsartiges bewegen der beiden Formwerkzeughälften aufeinander zu und voneinander weg kann eine Druckveränderung innerhalb der Bauteilkavität erzeugt werden, die ebenfalls eine Druckwelle erzeugt, mit der sich insbesondere Luftbläschen abtransportieren lassen. Hierfür kann zwischen den beiden Formwerkzeughälften eine flexible Dichtung angeordnet sein, die das zyklische auf- und zubewegen der beiden Werkzeughälften kompensiert und die Bauteilkavität so vakuumdicht abgedichtet.

Gemäß einer Ausführungsform ist vorgesehen, dass das Matrixmaterial von einem Matrixreservoir über eine Zuleitung in das Fasermaterial und von dort über eine Rückleitung zurück in das Matrixreservoir und/oder die Zuleitung gefördert wird.

Hierdurch kann eine Art Spülvorgang realisiert werden, bei dem das Fasermaterial über einen gewissen Zeitraum weiter mit Matrixmaterial injiziert wird, obwohl das Fasermaterial weitestgehend mit dem Matrixmaterial imprägniert ist. Da die Rückleitung wieder zurück in das Matrixreservoir führt und somit das aus dem Auslass kommende Matrixmaterial wieder in das Matrixreservoir gelangt, kann dauerhaft über einen langen Zeitraum hinweg das Fasermaterial mit dem Matrixmaterial gespült werden. Durch diesen Spülvorgang in Verbindung mit den Druckwellen kann erreicht werden, dass möglichst viele Luftbläschen aus dem Fasermaterial transportiert und somit der Einschluss von Poren weitestgehend vermieden wird.

Es ist daher bei dieser Ausführungsform vorgesehen, dass durch ein kontinuierliches Fördern des Matrixmaterials aus dem Matrixreservoir ein Spülkreislauf eingerichtet wird, bei dem überschüssiges Matrixmaterial aus der Rückleitung wieder in das Matrixreservoir geführt wird.

Die Aufgabe wird im Übrigen auch mit einer entsprechenden Vorrichtung zur Herstellung eines Faserverbundbauteils aus einem Faserverbundwerkstoff aufweisend ein Fasermaterial und ein das Fasermaterial einbettendes Matrixmaterial eingerichtet zur Durchführung eines Injektionsverfahrens gelöst, bei dem das in ein Formwerkzeug eingebrachte, trockene Fasermaterial mit dem Matrixmaterial injiziert wird, wobei die Vorrichtung erfindungsgemäß wenigstens einen Druckwellenerzeuger hat, der zum Erzeugen von Druckwellen in dem Matrixmaterial während des Injizierens des Matrixmaterials in das Fasermaterial eingerichtet ist.

Gemäß einer Ausführungsform ist vorgesehen, dass die Vorrichtung zur Durchführung des vorstehend beschriebenen Verfahrens eingerichtet ist.

Gemäß einer Ausführungsform ist vorgesehen, dass in einem Leitungssystem zum Transport des Matrixmaterials mindestens ein Druckspeichervolumen vorgesehen ist.

Die Erfindung wird anhand der beigefügten Figur beispielhaft näher erläutert. Es zeigt:
- Figur 1: schematische Darstellung einer erfindungsgemäßen Anlage zur Durchführung des Verfahrens.

Figur 1 zeigt schematische eine Vorrichtung 10, mit der ein Fasermaterial 12 in einem Formwerkzeug 14 mit einem Matrixmaterial 16 injiziert werden soll. Bei dem Formwerkzeug handelt es sich im Ausführungsbeispiel der Figur 1 um ein geschlossenes Formwerkzeug, dass aus 2 Hälften besteht, wobei im geschlossenen Zustand eine Bauteilkavität gebildet wird, in der sich das zu injizieren der Fasermaterials 12 befindet.

Die Vorrichtung 10 umfasst ein Matrixreservoir 18, in dem sich das Matrixmaterial 16 befindet. An dem Formwerkzeug 14 befindet sich darüber hinaus ein Einlass 20 bzw. auch Anguss genannt, über den das zu injizieren der Matrixmaterial 16 in die Bauteilkavität geleitet und somit in das Fasermaterial 12 transportiert wird.

Von dem Matrixreservoir 18 bis zu dem Einlass 20 an dem Formwerkzeug 14 existiert eine Zuleitung für das Matrixmaterial 16, die als flexible Schlauchleitung 22 ausgebildet ist. Im Ausführungsbeispiel der Figur 1 ist diese flexible Schlauchleitung 22 durchgehend und einstückig ausgebildet, sodass diese als ein Segment bei der Herrichtung der Vorrichtung 10 eingesetzt werden kann.

In der flexiblen Schlauchleitung 22 befindet sich weiterhin eine Fluidpumpe in Form einer Peristaltikpumpe 24, die das Matrixmaterial 16 aus dem Matrixreservoir 18 per Unterdruck angesaugt und in die Bauteilkavität mit dem Fasermaterial 12 hineindrückt.

Zwischen der Peristaltikpumpe 24 und dem Einlass 20 ein Formwerkzeug 14 befindet sich in der flexiblen Schlauchleitung ein Drucksensor 26, der in Bezug auf das Matrixmaterial 16 den Innendruck P1 des Matrixmaterials 16 berührungslos an der äußeren Mantelfläche der flexiblen Schlauchleitung 22 misst.

Im Ausführungsbeispiel der Figur 1 befindet sich am gegenüberliegenden Ende des Einlasses 20 ein Auslass 28 am Formwerkzeug 14, an dem eine zweite flexible Schlauchleitung 30 angeordnet ist,

Diese zweite flexible Schlauchleitung 30 mündet in einer Harzfalle 32, die mithilfe einer Vakuumpumpe 34 evakuiert wird. Denkbar ist auch, dass die zweite flexible Schlauchleitung 30 in das Matrixreservoir 18 oder die erste flexible Schlauchleitung 22 zurückgeführt wird, umso einen Spülkreislauf zu bewirken. Es ist ebenfalls denkbar, dass in der zweiten flexiblen Schlauchleitung 30 ebenfalls eine Peristaltikpumpe vorgesehen ist, um hier unterstützend mitzuwirken.

In der ersten flexiblen Schlauchleitung 22 befindet sich kurz vor dem Einlass 20 zwischen Drucksensor 26 und Einlass 20 eine erste Schlauchklemme 36, die eingerichtet ist, die flexible Schlauchleitung 22 an dieser Stelle abzuklemmen, umso den Durchfluss zu verringern oder zu unterbrechen.

In der zweiten flexiblen Schlauchleitung 30 befindet sich hinter dem Auslass 28 des Weiteren eine zweite Schrittklemme 38, die ebenfalls eingerichtet ist, die flexible Schlauchleitung 30 ein dieser Stelle abzuklemmen, umso den Durchfluss zu verringern oder zu unterbrechen.

Um nun eine Druckwelle in dem Leitungssystem umfassend die erste flexible Schlauchleitung 22 und die zweite flexible Schlauchleitung 30 sowie in der Bauteilkavität mit dem Fasermaterial 12 zu erzeugen, werden erfindungsgemäß die Schlauchklemme 36 und 38 zyklisch bzw. periodisch abwechselnd geschlossen, während die Peristaltikpumpe 24 weiter das Matrixmaterial 16 fördert. Durch das ruckartige Öffnen der geschlossenen Schlauchklemme wird der sich aufgestaute Druck ruckartig entspannt und es bildet sich eine entsprechende Druckwelle in dem Matrixmaterial aus.

Wird beispielsweise die erste Schlauchklemme 36 geschlossen, während die Peristaltikpumpe 24 weiter das Matrixmaterial 16 fördert, so kann an dem Drucksensor 26 festgestellt werden, dass der Innendruck innerhalb der flexiblen Schlauchleitung 22 steigt. Ist der gewünschte Innendruck erreicht, so wird die erste Schlauchklemme 36 ruckartig geöffnet, wodurch sich der Innendruck plötzlich entspannt und eine entsprechende Druckwelle in dem Matrixmaterial sich in den bereits getränkten Bereichen des Fasermaterials 12 ausbreitet. Wenn dieser Vorgang zyklisch bzw. periodisch wiederholt, so können Luftbläschen, die sich an dem Fasermaterial angehängt haben, gelöst und abtransportiert werden, wodurch die Bildung von Poren im später hergestellten Bauteil verringert werden.

Selbiges gilt auch für die zweite Schlauchklemme 38, durch die die Rückleitung am Auslass 28 unterbrochen wird. Hierdurch staut sich ein Innendruck insbesondere im Fasermaterials 12 der Bauteilkavität auf, der durch das ruckartige Öffnen der Schlauchklemme sich plötzlich entspannt. Auch hier bewegt sich im negativen Sinne eine Druckwelle durch das Fasermaterial 12.

Die Ansteuerung der Schlauchklemme 36 und 38 kann dabei über eine übergeordnete Prozesssteuerung (nicht dargestellt) erfolgen, die Teil der allgemeinen Anlagensteuerung ist.

### Bezugszeichenliste

10 Vorrichtung
12 Fasermaterial
14 Formwerkzeug
16 Matrixmaterial
18 Matrixreservoir
20 Einlass
22 flexible Schlauchleitung (erste)
24 Peristaltikpumpe
26 Drucksensor
28 Auslass
30 zweite flexible Schlauchleitung
32 Harzfalle
34 Vakuumpumpe
36 erste Schlauchklemme (Vorlauf)
38 zweite Schlauchklemme (Rücklauf)

## Patentansprüche

1. Verfahren zur Herstellung eines Faserverbundbauteils aus einem Faserverbundwerkstoff aufweisend ein Fasermaterial (12) und ein das Fasermaterial (12) einbettendes Matrixmaterial (16) mittels eines Injektionsverfahrens, wobei das Verfahren die folgenden Schritte umfasst:
- Bereitstellen eines Formwerkzeuges (14) mit einer formgebenden Werkzeugoberfläche,
- Einbringen des trockenen Fasermaterials (12) in das Formwerkzeug (14), und
- Injizieren des Matrixmaterials (16) in das in das Formwerkzeug (14) eingebrachte trockene Fasermaterial (12) in einem Injektionsverfahren,
**dadurch gekennzeichnet, dass**
- während des Injizierens des Matrixmaterials (16) in das Fasermaterial (12) ein oder mehrere Druckwellen in dem Matrixmaterial (16) erzeugt werden.

2. Verfahren nach Anspruch 1, **dadurch gekennzeichnet, dass** die Druckwellen erzeugt werden, indem mindestens eine Schlauchklemme (36, 38), die in einer flexiblen Schlauchleitung (22, 30) zum Transport des Matrixmaterials (16) angeordnete ist, den Durchfluss verringert oder unterbricht, während eine mit der flexiblen Schlauchleitung (22, 30) in Wirkverbindung stehende Fluidpumpe in Förderrichtung vor der mindestens einen Schlauchklemme (36, 38) einen Fluiddruck aufbaut, der anschließend durch Öffnen der mindestens einen Schlauchklemme (36, 38) gelöst wird.

3. Verfahren nach Anspruch 2, **dadurch gekennzeichnet, dass** der Durchfluss mittels der mindestens einen Schlauchklemme (36, 38) in einer Zuleitung, die an einem Einlass (20) an dem Formwerkzeug (14) angeordnet ist, verringert oder unterbrochen wird.

4. Verfahren nach Anspruch 2 oder 3, **dadurch gekennzeichnet, dass** der Durchfluss mittels der mindestens einen Schlauchklemme (36, 38) in einer Rückleitung, die an einem Auslass (28) an dem Formwerkzeug (14) angeordnet ist, verringert oder unterbrochen wird.

5. Verfahren nach einem der vorhergehenden Ansprüche, **dadurch gekennzeichnet, dass** die Druckwellen mittels mindestens einer Peristaltikpumpe (24) erzeugt werden, die in einer flexiblen Schlauchleitung (22, 30) zum Transport des Matrixmaterials (16) angeordnete ist.

6. Verfahren nach einem der vorhergehenden Ansprüche, **dadurch gekennzeichnet, dass** die Druckwellen mittels mindestens einer Membranpumpe erzeugt werden, die in einer Zuleitung und/oder in einer Rückleitung zum Transport des Matrixmaterials (16) angeordnet ist.

7. Verfahren nach einem der vorhergehenden Ansprüche, **dadurch gekennzeichnet, dass** die Druckwellen erzeugt werden, indem eine erste Fluidpumpe, die in einer Zuleitung an dem Formwerkzeug (14) angeordnet ist, und eine zweite Fluidpumpe, die in einer Rückleitung an dem Formwerkzeug (14) angeordnet ist, gleichzeitig in Förderrichtung zu dem Formwerkzeug (14) einen Fluiddruck erzeugen, sodass in dem Fasermaterial (12), welches in das Formwerkzeug (14) eingebracht ist, der Matrixmaterialdruck erhöht wird, wobei anschließend nach der Erhöhung des Matrixmaterialdruckes die Förderrichtung der zweiten Fluidpumpe umgekehrt wird.

8. Verfahren nach einem der vorhergehenden Ansprüche, **dadurch gekennzeichnet, dass** ein geschlossenes Formwerkzeug (14) mit mindestens zwei Formwerkzeughälften bereitgestellt wird, welches im geschlossenen Zustand eine Bauteilkavität für das Fasermaterial (12) bildet, wobei während des Injizierens des Matrixmaterials (16) in das Fasermaterial (12) in der Bauteilkavität die Formwerkzeughälften zyklisch aufeinander zu und voneinander weg bewegt werden, sodass Druckwellen in dem in das Fasermaterial (12) injizierte Matrixmaterial (16) erzeugt werden.

9. Verfahren nach einem der vorhergehenden Ansprüche, **dadurch gekennzeichnet, dass** das Matrixmaterial (16) von einem Matrixreservoir (18) über eine Zuleitung in das Fasermaterial (12) und von dort über eine Rückleitung zurück in das Matrixreservoir (18) und/oder die Zuleitung gefördert wird.

10. Vorrichtung (10) zur Herstellung eines Faserverbundbauteils aus einem Faserverbundwerkstoff aufweisend ein Fasermaterial (12) und ein das Fasermaterial (12) einbettendes Matrixmaterial (16) eingerichtet zur Durchführung eines Injektionsverfahrens, bei dem das in ein Formwerkzeug (14) eingebrachte, trockene Fasermaterial (12) mit dem Matrixmaterial (16) injiziert wird, **dadurch gekennzeichnet, dass** die Vorrichtung (10) wenigstens einen Druckwellenerzeuger hat, der zum Erzeugen von Druckwellen in dem Matrixmaterial (16) während des Injizierens des Matrixmaterials (16) in das Fasermaterial (12) eingerichtet ist.

11. Vorrichtung (10) nach Anspruch 10, **dadurch gekennzeichnet, dass** die Vorrichtung (10) zur Durchführung des Verfahrens nach einem der Ansprüche 1 bis 9 eingerichtet ist.

12. Vorrichtung (10) nach Anspruch 10 oder 11, **dadurch gekennzeichnet, dass** in einem Leitungssystem zum Transport des Matrixmaterials (16) mindestens ein Druckspeichervolumen vorgesehen ist.

13. Vorrichtung (10) nach einem der Ansprüche 10 bis 12, **dadurch gekennzeichnet, dass** ein Leitungssystem zum Transport des Matrixmaterials (16) vorgesehen ist, welches eine Zuleitung von einem Matrixreservoir (18) zu dem Formwerkzeug (14) und eine Rückleitung hat, die von dem Formwerkzeug (14) in das Matrixreservoir (18) und/oder die Zuleitung führt.
